# EUROPÄISCHE PATENTSCHRIFT

(11) **EP 0 575 588 B1**
(45) Veröffentlichungstag und Bekanntmachung des Hinweises auf die Patenterteilung: **15.05.1996**
(21) Anmeldenummer: 93901647.3
(22) Anmeldetag: 18.12.1992
(51) Int. Cl.: D06B 5/16, D06M 11/76, D06M 13/02

(54) **VERFAHREN ZUM AUFTRAGEN EINER AVIVAGE AUF EIN NÄHGARN**
METHOD OF APPLYING A BRIGHT FINISH TO SEWING THREAD
PROCEDE D'AVIVAGE DE FIL A COUDRE

(30) Priorität: 10.01.1992 DE 4200498
(43) Veröffentlichungstag der Anmeldung: 29.12.1993
(73) Patentinhaber: Amann & Söhne GmbH & Co., D-74355 Bönnigheim (DE)
(72) Erfinder: TRUCKENMÜLLER, Kurt, D-7100 Heilbronn (DE); WÖRNER, Gottlob, D-7124 Bönnigheim (DE)
(74) Vertreter: Döring, Wolfgang, Dr. Ing.
(86) Internationale Anmeldenummer: DE9201081
(87) Internationale Veröffentlichungsnummer: WO9314255

(56) Entgegenhaltungen:
- EP-A- 0 453 107
- DE-A- 2 853 066
- DE-A- 3 906 724
- US-A- 4 451 382
- US-A- 4 737 384

## Beschreibung

Die vorliegende Erfindung betrifft ein Verfahren zum Auftragen einer Avivage auf ein Nähgarn mit den Merkmalen des Oberbegriffs des Patentanspruchs 1.

Avivagen, die allgemein auch als Präparationen bezeichnet werden, bewirken, daß ein Nähgarn während seiner Herstellung und/oder beim späteren Gebrauch nicht in Folge von thermischen und/oder mechanischen Beanspruchungen geschädigt wird. Um derartige Schädigungen des Nähgarnes zu verhindern, bringt man auf die Oberfläche des Nähgarnes eine Avivage auf, die mehr oder weniger gleichmäßig auf der Oberfläche des Nähgarnes verteilt ist.

Aufgrund der unterschiedlichen Substrate und Anforderungen besitzen Avivagen einen unterschiedlichen chemischen Aufbau. Im einfachsten Fall handelt es sich hierbei Paraffine, feste oder flüssige Fette oder Wachse. Anstelle der oder zusätzlich zu den zuvor genannten Produkten kann eine Avivage noch beispielsweise polymere Verbindungen auf der Basis von Alkylenen, polymere Verbindungen auf der Basis von Acrylaten und/oder polymere siliciumorganische Verbindungen, insbesondere Silicone, enthalten. Daneben weisen Avivagen in der Regel zusätzlich noch Antistatika, Bakterizide und/oder Emulgatoren auf.

Um die zuvor beschriebenen Avivagen auf ein Nähgarn zu applizieren, sind mehrere Verfahren bekannt.

Bei der Blockavivierung wird das jeweils zu bearbeitende Nähgarn über die Oberfläche eines festen Avivageblockes kontinuierlich geführt, wobei durch den Kontakt des Nähgarnes mit dem Avivageblock eine bestimmte Menge der Avivage vom Avivageblock abgetragen und auf die Oberfläche des Nähgarnes gebracht wird.

Bei der Sprühavivierung wird eine wäßrige Dispersion bzw. Emulsion der Avivage auf das kontinuierlich transportierte Nähgarn über geeignete Düsensysteme aufgesprüht.

Desweiteren besteht die Möglichkeit, die zuvor genannte wäßrige Emulsion bzw. Dispersion der Avivage über einen indirekten Auftrag auf das Nähgarn aufzubringen. Hierbei wird das kontinuierlich transportierte Nähgarn in Kontakt mit der Oberfläche einer Pflatschwalze gebracht, die ihrerseits in der entsprechenden Dispersion bzw. der Emulsion teilweise hineinragt. Ebenso ist es möglich, das Nähgarn durch eine entsprechend wäßrige Emulsion bzw. wäßrige Dispersion der Avivage zu führen, und hiernach die mitgerissene Avivage vom Nähgarn abzuquetschen, abzuschleudern oder abzustreifen.

Bei der Avivierung aus langer Flotte wird das zu präparierende Nähgarn zunächst als Haufwerk, insbesondere als Wickelkörper, aufgemacht. Hiernach ordnet man das Haufwerk bzw. den Wickelkörper in einem herkömmlich ausgebildeten Färbeapparat an und strömt das Haufwerk bzw. den Wickelkörper mit einer wäßrigen Dispersion oder einer wäßrigen Emulsion der Avivage für eine vorgegebene Zeit an bzw. durch. Nach Ablauf dieser Zeit wird durch eine Veränderung der Temperatur oder des pH-Wertes die Emulsion bzw. Dispersion der Avivage gebrochen, was dazu führt, daß sich die Avivage auf der Oberfläche des Nähgarnes niederschlägt.

Die zuvor beschriebenen Verfahren zur Avivierung von Nähgarn weisen den wesentlichen Nachteil auf, daß es hierbei nicht sichergestellt ist, daß stets eine gleichmäßig dicke Schicht der Avivage auf das Nähgarn aufgetragen wird. Dies hängt damit zusammen, daß bei der Blockavivierung nur ein Teil des radialen Umfanges des Nähgarnes mit dem Avivageblock in Kontakt gelangt, während bei den übrigen, zuvor beschriebenen Verfahren aufgrund der schlechten Löslichkeit der Avivage in Wasser nur wäßrige Dispersionen bzw. wäßrige Emulsionen verwendet werden können, die relativ instabil sind und beispielsweise besonders empfindlich auf Temperaturänderungen und/oder pH-Wert-Schwankungen reagieren und somit bei einer Veränderung der Temperatur bzw. des pH-Wertes relativ schnell in unerwünschter Weise zerstört werden, wodurch ein ungleichmäßiger Avivageauftrag erklärlich wird. Ferner können bei der Avivierung aus langer Flotte Filtrationserscheinungen auftreten, die dann dazu führen, daß abhängig von der Durchströmungsrichtung des Haufwerkes bzw. des Wickelkörpers an den inneren oder äußeren Lagen unerwünschte Abfiltrationen auftreten, die dann über die Geometrie des Haufwerkes bzw. des Wickelkörpers gesehen zu einem extrem ungleichmäßigen Avivageauftrag führen.

Ein Verfahren mit den Merkmalen des Oberbegriffs des Patentanspruchs 1 ist aus der DE 28 53 066 A bekannt. Hierbei wird bei dem bekannten Verfahren ein poröser Körper, insbesondere ein Katalysator, in einem überkritischen Fluid mit einer entsprechenden Substanz, so beispielsweise mit einem Fett oder ein Polyalkylen, besonders dünn imprägniert, wobei die Imprägnierung nur eine solche Schichtdicke aufweist, die eine oder wenige Moleküllagen umfaßt. Am Rande erwähnt die DE 28 53 066 A, daß nach diesem bekannten Verfahren auch poröse Gewebe mit einem Farblack versehen werden können, wobei dieser Farblack erst bei Berührung mit dem porösen Gewebekörper durch eine entsprechende Reaktion von Einzelkomponenten gebildet wird.

Der vorliegenden Erfindung liegt die Aufgabe zugrunde, ein Verfahren der angegebenen Art zur Verfügung zu stellen, mit dem Avivagen besonders gleichmäßig auf die Oberfläche eines Nähgarnes aufgebracht werden können.

Diese Aufgabe wird erfindungsgemäß durch ein Verfahren mit den kennzeichnenden Merkmalen des Patentanspruchs 1 gelöst.

Bei dem erfindungsgemäßen Verfahren zum Auftragen einer Substanz auf ein textilen Substrat bringt man ein die Substanz aufweisendes überkritisches Fluid mit dem textilen Substrat in Kontakt und scheidet dort die Substanz durch eine Temperaturabsenkung, Druckabsenkung und/oder eine Volumenvergrößerung ab. Als Substanz trägt man bei dem erfindungsgemäßen Verfahren mindestens eine Avivage auf das als Nähgarn ausgebildete textile Substrat auf, wobei man das Nähgarn als Haufwerk, insbesondere als Wickelkörper, aufmacht. Hiernach durchströmt man bzw. strömt man das Haufwerk bzw. den Wickelkörper mit dem die Avivage aufweisenden Fluid zwischen 30 Sekunden und 20 Minuten an und führt dann die Temperaturabsenkung, Druckabsenkung und/oder die Volumenvergrößerung durch.

Unter dem Begriff überkritisches Fluid wird im Rahmen der vorliegenden Anmeldung ein solches Fluid verstanden, bei dem der Druck und/oder die Temperatur des Fluids oberhalb des für das jeweilige Fluid charakteristischen kritischen Druckes, der für das jeweilige Fluid charakteristischen kritischen Temperatur und/oder das Volumen oberhalb des kritischen Volumen liegt. Ein derartiges überkritisches Fluid, das auch üblicherweise als "supercritical" Fluid bezeichnet wird, befindet sich somit oberhalb des kritischen Punktes, der für das jeweils verwendete Fluid eine bestimmte Größe ist.

Überraschend konnte festgestellt werden, daß sich die herkömmlich ausgebildeten Avivagen, die in Wasser unlöslich und nur sehr schwierig und instabil emulgierbar bzw. dispergierbar sind, in einem überkritischen Fluid vollständig oder nahezu vollständig lösen oder stabil dispergierbar oder emulgierbar sind, so daß bei dem erfindungsgemäßen Verfahren das aus dem Nähgarn hergestellte Haufwerk bzw. der Wickelkörper mit einem stabilen System, das aus einer Lösung, Dispersion oder Emulsion der Avivage in dem überkritischen Fluid besteht, durchströmt bzw. angeströmt wird. Hierdurch wird zunächst verhindert, daß es bei dem erfindungsgemäßen Verfahren zu einem unerwünschten und unkontrollierten Brechen der Emulsion bzw. Dispersion und somit zu Abfiltrationen kommt, die dann zwangsläufig zu einer ungleichmäßigen verteilung der Avivage auf dem Nähgarn führen würde, wie dies beim Stand der Technik der Fall ist. Von daher wird verständlich, daß das erfindungsgemäße Verfahren ein reproduzierbares Auftragen von gleichmäßig verteilten Avivagenauflagen ermöglicht.

Darüber hinaus weist das erfindungsgemäße Verfahren weitere Vorteile auf. Da bei dem erfindungsgemäßen Verfahren mit einer Lösung oder einer stabilen Emulsion bzw. Dispersion der Avivage in dem überkritischen Fluid gearbeitet wird, bedeutet dies, daß das Haufwerk bzw. der Wickelkörper des Nähgarnes über sein gesamtes Ausmaß gesehen stets gleichmäßig mit dem die Avivage aufweisenden Fluid genetzt ist, so daß über die Länge und den Umfang des Nähgarnes gesehen auch eine gleichmäßige Menge an Avivage an jedem Ort des Nähgarnes vorliegt. Mit anderen Worten sind somit bei dem erfindungsgemäßen Verfahren ungleichmäßig avivierte Nähgarne ausgeschlossen, wodurch erklärlich wird, daß das erfindungsgemäß behandelte Nähgarn im Vergleich zu einem nach einem Standardverfahren avivierten Nähgarn bei der Bearbeitung und Verwendung eine wesentlich geringere Fadenbruchhäufigkeit zeigt. Auch tritt bei dem erfindungsgemäß bearbeiteten Nähgarn kein Abrieb von Avivagen an Umlenkorganen auf, was bei solchen Nähgarnen, die nach den bekannten Verfahren aviviert sind, häufig der Fall ist. Desweiteren ist das erfindungsgemäße Verfahren besonders umweltfreundlich, da hier keine mit Restavivage belasteten Abwässer anfallen. Vielmehr bewirkt eine Temperaturabsenkung, Druckabsenkung und/oder Volumenvergrößerung, daß das überkritische Fluid in das entsprechende Gas oder in die entsprechende Flüssigkeit umgewandelt wird, wobei dann die Avivage als Reinprodukt anfällt, das einfach von dem jeweils verwendeten Gas bzw. der Flüssigkeit, beispielsweise durch Filtration oder Absorption,abgetrennt werden kann. Das hierbei entstehende Gas bzw. die hierbei entstehende Flüssigkeit des Fluids kann danach nahezu verlustfrei aufgefangen und wiederverwendet werden. Darüber hinaus besteht die Möglichkeit, das überkritische und mit der Avivage versehene Fluid in einem separaten Tank aufzufangen, so daß es für die erneute Avivierung nochmals wiederverwendet werden kann. Auch kann durch Anwendung des erfindungsgemäßen Verfahrens die Trocknung des avivierten Materials entfallen, da es hierbei lediglich erforderlich ist, die Temperatur, den Druck und/oder das Volumen des jeweils eingesetzten überkritischen Fluids so weit zu verändern, daß das überkritische Fluid dadurch in seinen Gaszustand überführt wird.

Ein weiterer, ganz wesentlicher Vorteil des erfindungsgemäßen Verfahrens ist darin zu sehen, daß das die Avivage aufweisende überkritische Fluid den Wickelkörper bzw. das Haufwerk aufgrund der gasartigen Viskosität im überkritischen Zustand wesentlich schneller und mit erheblich geringeren Differenzdrücken durchströmen kann, während das bekannte Verfahren, bei dem in wäßrigen Systemen gearbeitet wird, bei vergleichbaren Wickelkörperdichten bzw. Haufwerkdichten erheblich höhere Differenzdrücke bei schlechteren und ungleichmäßigeren Durchströmungsverhältnissen erfordert. Dies trägt desweiteren entscheidend dazu bei, daß nach dem erfindungsgemäßen Verfahren besonders gleichmäßig die Avivagen auf das Nähgarn aufgetragen werden können. Ferner ist in den zuvor wiedergegebenen verbesserten Strömungsverhältnissen auch der Grund zu sehen, warum bei dem erfindungsgemäßen Verfahren im Vergleich zum herkömmlichen Verfahren bei wesentlich kürzeren Flottenverhältnissen gearbeitet werden kann, so daß das erfindungsgemäße Verfahren wirtschaftlich besonders günstig durchführbar ist.

Eine erste Ausführungsform des erfindungsgemäßen Verfahrens sieht vor, daß man zunächst die Avivage in dem überkritischen Fluid löst, hiernach die Lösung für die zuvor genannte Zeit durch das Haufwerk bzw. den Wickelkörper strömen läßt und danach den Druck des Fluids absenkt. Hierdurch wird erreicht, daß entsprechend den vorstehenden Ausführungen die Avivage auf der Oberfläche des Nähgarnes fixiert wird, während das Fluid durch den Druckabfall, der am besten durch eine entsprechende Volumenvergrößerung herbeigeführt wird, in das entsprechende Gas umgewandelt wird, so daß die nicht am Nähgarn fixierte Avivage als entsprechendes Reinprodukt anfällt und leicht in der vorstehend beschriebenen Weise von dem dann gasförmigen Fluid abgetrennt werden kann.

Die Zeit, die für den Druckabfall des Fluids bei dieser Verfahrensvariante erforderlich ist, hängt von der Masse des jeweils zu avivierenden Nähgarnes und damit von der jeweiligen Maschinengröße entscheidend ab. Bei Maschinen mit einem Füllvolumen von bis zu 200 1, variiert die Zeit, die erforderlich ist, um den Druck entsprechend abzusenken, zwischen etwa 0,2 s und etwa 4 s. Bei Maschinen mit einem Füllvolumen von bis zu 1.000 1 variiert die zuvor genannte Zeit zwischen etwa 4 s und etwa 10 s, während sie bei Maschinen mit einem Füllvolumen zwischen etwa 1.000 1 und etwa 2.000 1 zwischen etwa 10 s und etwa 30 s liegt.

Die zuvor beschriebene Druckabsenkung kann stufenweise oder vorzugsweise schlagartig durchgeführt werden. Insbesondere bei der schlagartigen Druckabsenkung, die, wie vorstehend erwähnt, am einfachsten durch eine Volumenvergrößerung herbeigeführt wird, wird das eingesetzte überkritische Fluid innerhalb von Sekundenbruchteilen bis maximal wenigen Sekunden in das entsprechende Gas umgewandelt, so daß eine besonders gleichmäßige Avivageverteilung auf dem Nähgarn sichergestellt ist.

Bezüglich der Zeit, während der das als Haufwerk bzw. als Wickelkörper aufgemachte Nähgarn von dem die Avivage enthaltenden überkritischen Fluid durchströmt bzw. angeströmt wird, ist festzuhalten, daß diese Zeit wie vorstehend erwähnt, zwischen 30 Sekunden und 20 Minuten und vorzugsweise zwischen 2 Minuten und 10 Minuten variiert.

Die Temperatur, die bei dem erfindungsgemäßen Verfahren für die Avivierung ausgewählt wird, richtet sich nach der Dispergierbarkeit, Emulgierbarkeit und/oder dem Löseverhalten der Avivage in dem jeweils ausgewählten überkritischen Fluid sowie dem Druck des überkritischen Fluids. Allgemein ist festzuhalten, daß das erfindungsgemäße Verfahren bei einer Temperatur zwischen 10 °C und 290 °C, vorzugsweise zwischen 28 °C und 180 °C, durchgeführt wird. Dementsprechend variiert der Druck, der bei dem erfindungsgemäßen Verfahren ausgewählt wird, zwischen 20 bar und etwa 280 bar.

Bezüglich der Auswahl des überkritischen Fluids, das bei dem erfindungsgemäßen Verfahren eingesetzt wird, ist allgemein festzuhalten, daß sich diese Auswahl nach der Emulgierbarkeit, Dispergierbarkeit oder dem Löseverhalten der jeweils eingesetzten Avivage in dem überkritischen Fluid richtet. Vorzugsweise wird jedoch mit einem solchen Fluid gearbeitet, daß bei relativ geringen Drücken und geringen Temperaturen überkritisch ist. Hierfür kommen insbesondere Kohlendioxid, das bei einer Temperatur oberhalb von 31 °C und einem Druck oberhalb von 73 bar überkritisch ist, Ethan, das bei einer Temperatur oberhalb von 32 °C und einem Druck oberhalb von 48 bar überkritisch ist, n-Propan, das bei einer Temperatur oberhalb von 96 °C und einem Druck oberhalb von 42 bar überkritisch ist, n-Butan, das bei einer Temperatur oberhalb von 152 °C und einem Druck oberhalb von 37,5 bar überkritisch ist, n-Pentan, das bei einer Temperatur oberhalb von 196 °C und einem Druck oberhalb von 33 bar überkritisch ist, n-Hexan, das bei einer Temperatur oberhalb von 234 °C und einem Druck oberhalb von 29 bar überkritisch ist, Chlortrifluormethan, das bei einer Temperatur oberhalb von 28 °C und einem Druck oberhalb von 39 bar überkritisch ist, sowie Stickoxid, das bei einer Temperatur oberhalb von 36 °C und einem Druck oberhalb von 71 bar überkritisch ist, in Frage, wobei die zuvor genannten Fluida selbstverständlich einzeln als auch in Mischung angewendet werden können. Es konnte festgestellt werden, daß die zuvor genannten Fluida bzw. Mischungen der zuvor genannten Fluida hervorragende Dispergier-, Emulgier- und insbesondere auch Löseeigenschaften für eine Vielzahl von herkömmlichen Avivagen besitzen.

Eine weitere Ausführungsform des erfindungsgemäßen Verfahrens sieht vor, daß man dem zuvor genannten Fluid bzw. Fluidgemisch einen Moderator zusetzt, um hierdurch die Eigenschaften des Fluids bzw. Fluidgemisches, insbesondere das Lösevermögen für Avivagen, zu verändern. Im einfachsten Fall handelt es sich dabei um polare Substanzen, wie beispielsweise wäßrige Säuren, wäßrige Alkalien oder Wasser. Desweiteren sind solche Moderatoren insbesondere geeignet, die untoxisch sind und die bei einer Druckabsenkung, Volumenvergrößerung und/oder Temperaturabsenkung zusammen mit dem dann nicht mehr überkritischen Fluid bzw. Fluidgemisch verdampfen. Hierfür kommen niedrige Alkohole, beispielsweise Methanol, Ethanol und/oder Propanol, bevorzugt in Frage. Ebenso können solche Moderatoren eingesetzt werden, die die Oberfläche des Nähgarnes quellen, um hierdurch zu erreichen, daß die aufgebrachte Avivage chemisch und/oder physikalisch an der Oberfläche des Nähgarnes fixiert ist. Bei diesen Moderatoren handelt es sich um solche, die üblicherweise beim Färben derartiger Nähgarne eingesetzt werden und die das Garnsubstrat aufquellen.

Die Konzentration des dem Fluid zugesetzten Moderators richtet sich einerseits nach der jeweiligen Avivage und andererseits nach dem entsprechend verwendeten Fluid. Üblicherweise variiert die Konzentration zwischen etwa 1 Gew.% und etwa 15 Gew.%, vorzugsweise zwischen etwa 5 Gew.% und 10 Gew.%, jeweils bezogen auf die Fluidmenge.

Besonders gute Eigenschaften bezüglich des Verhaltens bei der Herstellung und/oder Verarbeitung des avivierten Nähgarnes lassen sich bei dem erfindungsgemäßen Verfahren dadurch erreichen, wenn man eine Avivage verwendet, die entweder auf der Basis von Ölen, von Fetten, von Wachsen, von Polyalkylenen und/oder von siliciumorganischen Verbindungen, insbesondere Silicone, aufgebaut ist. Hierbei kann eine derartige Avivage sowohl aus einer Einsubstanz-Avivage bestehen oder vorzugsweise die zuvor genannten Komponenten teilweise oder alle enthalten, wobei im letzteren Fall dann eine bei dem erfindungsgemäßen Verfahren eingesetzte Avivagemischung etwa vorzugsweise 15 Gew.% bis 25 Gew.% Fette, Wachse und/oder Öle, 5 Gew.% bis 20 Gew.% Polyalkylene, insbesondere Polyethylen, und 30 Gew.% bis 45 Gew.% Siliconöl sowie die üblichen Begleitstoffe, so z.B. Bakterizide, Antistatika, Fadenschlußmittel und/oder Wasser, enthält. Eine derartige Avivagemischung wird vorzugsweise mit den zuvor genannten überkritischen Fluida, insbesondere in Verbindung mit Ethan, Propan, Butan, Pentan und/oder Kohlendioxid, eingesetzt und ist hierin hervorragend löslich, dispergierbar oder emulgierbar.

Eine weitere, besonders geeignete Ausführungsform des erfindungsgemäßen Verfahrens sieht vor, daß man die Avivage und/oder einen Bestandteil der Avivage schichtweise auf das Nähgarn aufträgt. So ist es beispielsweise möglich, bei der zuvor genannten Avivage zunächst auf die Oberfläche eine Schicht der Polyalkylen-Avivage, insbesondere eine Schicht der Polyethylen-Avivage, aufzutragen, hiernach eine Schicht der Öl-, Fett- und/oder Wachs-Avivage aufzubringen und danach diese zweite Schicht durch eine Siliconölschicht (3. Schicht) abzudecken, so daß eine derartige schichtweise aufgetragene Avivage eine besonders gute Haftung zu Nähgarnoberflächen besitzt, was sich in entsprechend guten Verarbeitungs- und Gebrauchseigenschaften, d.h. beispielsweise in geringen Abriebsmengen und in geringen Fadenbruchzahlen, ausdrückt.

Um den zuvor beschriebenen schichtweisen Auftrag der Avivage zu ermöglichen, sieht eine weitere Ausführungsform des erfindungsgemäßen Verfahrens vor, daß man die die erste Schicht bildende Avivage bzw. den die erste Schicht bildenden Avivagebestandteil in einem ersten Schritt bei einem vorgegebenen Druck und/oder bei einer vorgegebenen Temperatur in einem ersten Fluid löst und das Haufwerk bzw. den Wickelkörper mit diesem Fluid im überkritischen Zustand anströmt und vorzugsweise durchströmt. Hiernach ändert man, vorzugsweise senkt man, den Druck und/oder die Temperatur des ersten Fluids, ab, und bewirkt so, daß das Löseverhalten dieser Avivage bzw. des Avivagebestandteils, die bzw. der die erste Schicht bildet, entsprechend verschlechtert wird, so daß somit die erste Schicht der Avivage bzw. des Avivagebestandteils auf der Oberfläche des Nähgarnes erzeugt wird. Hiernach löst man in einem zweiten Schritt die weitere Avivage und/oder den weiteren Avivagebestandteil in dem ersten Fluid und/oder einem anderen Fluid und durchströmt damit das Haufwerk bzw. den Wickelkörper. Durch Veränderung des Druckes und/oder der Temperatur wird dann diese zweite Schicht auf die bereits auf der Oberfläche des Nähgarnes befindliche erste Schicht niedergeschlagen. Hierbei ist jedoch darauf zu achten, daß das hierfür eingesetzte Fluid nicht die bereits niedergeschlagene erste Schicht der Avivage löst, was dadurch erreicht werden kann, daß man entweder das zuerst verwendete Fluid unter anderen Druck- und/oder Temperaturbedingungen oder ein anderes Fluid einsetzt, daß die erste Avivageschicht nicht auflöst.

Vorzugsweise wird die zuvor beschriebene Verfahrensvariante so oft durchgeführt, bis man zwischen zwei und sechs Schichten der Avivage bzw. der Avivagebestandteile auf das Nähgarn aufgetragen hat.

Eine besonders geeignete Ausführungsform des erfindungsgemäßen Verfahrens sieht vor, daß man vor dem Auftragen der Avivage ein Fadenschlußmittel in einem Fluid aufnimmt (emulgiert, dispergiert, löst) und mit der entsprechenden Lösung, Dispersion bzw. Emulsion im überkritischen Zustand das Haufwerk durchströmt bzw. anströmt. Hierdurch wird erreicht, daß das Fadenschlußmittel, das vorzugsweise in dem jeweils eingesetzten Fluid löslich ist, in die Kapillarzwischenräume des Nähgarnes eingelagert wird, was insbesondere dann der Fall ist, wenn das Nähgarn eine relativ offene Struktur aufweist, wie dies auf solche Nähgarne zutrifft, die nach einem Verwirbelungsverfahren hergestellt worden sind. Nach Ablauf der zuvor genannten Zeit führt man eine Temperatur- und/oder Druckabsenkung und/oder eine Volumenvergrößerung durch, wodurch das überkritische Fluid in das entsprechende Gas bzw. die entsprechende Flüssigkeit überführt wird, das bzw. die das Fadenschlußmittel nicht zu lösen vermag. Hiernach wird dann die Avivage in der zuvor beschriebenen Weise aufgebracht. Eine derartige Verfahrensweise weist den Vorteil auf, daß ein sc aviviertes Nähgarn neben einem ausgezeichneten Fadenschluß hervorragende Verarbeitungs- und Gebrauchseigenschaften besitzt, die sich in einer entsprechend geringen Fadenbruchhäufigkeit sowie besonders hohen Nähleistungen ausdrücken.

Allgemein ist festzuhalten, daß für die zuvor beschriebene Verfahrensweise jedes Fadenschlußmittel eingesetzt werden kann, daß ein Verkleben der Kapillaren sicherstellt. Besonders geeignete ist es jedoch, wenn man ein Fadenschlußmittel anwendet, daß auf der Basis einer organischen polymeren Verbindung, insbesondere auf der Basis eines Polyalkylens, eines Polyacrylates und/oder eines Polyvinylalkohols, aufgebaut ist.

Die Auftragsmenge des Fadenschlußmittels richtet sich nach der Struktur des jeweils zu präparierenden Nähgarnes. Üblicherweise variiert sie zwischen 5 Gew.% und 10 Gew.%, bezogen auf die Masse des zu behandelnden Nähgarnes.

Die Auftragsmenge an Avivage, die bei dem erfindungsgemäßen Verfahren aufgebracht wird, hängt von der Konstruktion des jeweiligen Nähgarnes sowie dessen Beanspruchung bei der Verarbeitung und dem Gebrauch ab. Sie liegt vorzugsweise zwischen 0,5 Gew.% und 15 Gew.%, bezogen auf die Nähgarnmasse.

Das erfindungsgemäße Verfahren wird in einem Flottenverhältnis von 1:1 bis 1:20 (Nähgarnmasse:Fluidmasse), insbesondere bei einem Flottenverhältnis von 1:2 bis 1:5, durchgeführt.

Das erfindungsgemäße Verfahren läßt sich grundsätzlich bei jedem Nähgarn anwenden. Besonders vorteilhaft ist es jedoch, wenn ein synthetisches Nähgarn, wie insbesondere ein solches Nähgarn, das Polyamid6-, Polyamid6.6-, Polyester-(Polyethylentherephthalat), aromatische Polyamid-, Polypropylen-, Nomex-, Glas-, Polyacrylnitril-, Kohlenstoffasern und/oder keramische Fasern, enthält, eingesetzt wird. Hervorragend läßt sich das erfindungsgemäße Verfahren jedoch immer dann anwenden, wenn als Nähgarn ein Polyesternähgarn oder ein polyesterhaltiges Nähgarn aviviert wird. Hierbei handelt es sich bei den zuvor genannten Nähgarnen um Core-Garne, Multifilamentgarne oder Filament/Fasergarne, die ggf. verzwirnt sein können.

Desweiteren können die zuvor genannten Nähgarne die Konstruktion eines verwirbelten Garnes oder eines umsponnenen Garnes aufweisen. Der Titer der zuvor genannten Nähgarne variiert in der Größenordnung zwischen 50 dtex x 2 (Gesamttiter 100 dtex) und 1.200 dtex x 3 (Gesamttiter 3.600 dtex).

Besonders hervorzuheben ist, daß das erfindungsgemäße Verfahren bedingt dadurch, daß es eine besonders hohe Gleichmäßigkeit der hierdurch aufgetragenen Avivagen sicherstellt, das Gleitvermögen der nach dem erfindungsgemäßen Verfahren avivierten Nähgarne erheblich verbessert, so daß die vorstehend beschriebenen Verbesserungen der Bearbeitungs- und Verarbeitungseigenschaften ohne weiteres verständlich werden. Diese Verbesserungen drücken sich auch in den Näheigenschaften aus, wie dies nachfolgend durch die beiden Ausführungsbeispiele eindeutig belegt wird.

Das erfindungsgemäße Verfahren wird nachfolgend anhand von zwei Ausführungsbeispielen näher erläutert.

### Ausführungsbeispiel 1

Ein Polyesternähgarn Nm 25/2 wurde als Kreuzspule aufgemacht (1 kg) und in einem konventionell ausgebildeten Färbeapparat bei einem Flottenverhältnis von 1:25 mit der nachfolgend wiedergegebenen Avivage-Emulsion bzw. -Dispersion behandelt:

Zusammensetzung der Avivageemulsion/dispersion:
30 Gew.% Paraffin (Schmelzpunkt 45 - 55 °C)
25 Gew.% Polyethylen (Molekulargewicht 8.000 - 10.000)
40 Gew.% Siliconöl (Viskosität 35.000 cSt)
5 Gew.% Emulgator und Antistatikum

40 Gew.% der zuvor genannten Avivagemischung wurden in einem Liter Wasser dispergiert bzw. emulgiert. Von dieser Emulsion bzw. Dispersion wurden 5 1 zu 20 1 Flotte gegeben, so daß das Polyesternähgarn bei einem Flottenverhältnis 1:25 mit der die Avivage enthaltenden Flotte durchströmt wurde.

Die Avivageflotte wurde mit einer Aufheizrate von 2 °C/min von 20 °C auf 60 °C erhitzt. Anschließend durchströmte die Avivageflotte für 15 Minuten den Wickelkörper. Hiernach wurde mit einer Abkühlrate von 3 °C/min die Avivageflotte von 60 °C auf 30 °C abgekühlt, was dazu führte, daß aufgrund der schnellen Abkühlung die Dispersion bzw. Emulsion brach.

Die so behandelte Spule wurde bei 100 °C getrocknet.

Von dem Nähgarn wurde aus der inneren Spulenlage, der mittleren Spulenlage und der äußeren Spulenlage Proben entnommen. Diese Proben wurden im Soxhlet-Extraktor 4 Stunden mit Petrolether extrahiert. Die Auflagenhöhe der Extraktionen ist der nachfolgenden Tabelle 1 zu entnehmen.

**Tabelle 1**

| Probennahme | Auflagenhöhe in Gew.% |
|---|---|
| Innenlage | 7,6 |
| Mittellage | 5,8 |
| Außenlage | 4,9 |

Die Durchströmung während des Auftragens der Avivage war von innen nach außen, so daß die vorstehend wiedergegebene erhöhte Auflagenhöhe (7,6 Gew.%) der Innenlage erklärlich war.

Von dem so avivierten Nähgarn wurde nach einem Standardnähverfahren das Nähverhalten beurteilt. Die Ergebnisse des Nähverhaltens sind in der Tabelle 2 wiedergegebenen.

**Tabelle 2**

| Probennahme | Anzahl Knopflöcher ohne Fadenbruch | Nahtlänge bis zum Auftreten eines Fadenbruches bei 7.000 Stichen/min |
|---|---|---|
| Innenlage | 180 ± 5 | 1.200 Meter |
| Mittellage | 160 ± 5 | 1.000 Meter |
| Außenlage | 135 ± 6 | 1.000 Meter |

### Ausführungsbeispiel 2

Das in Beispiel 1 genannte Nähgarn wurde in derselben Aufmachung (Wickelkörper) auf einer Hochdruck-Laboranlage aviviert.

Die Avivage wies folgende Zusammensetzung auf:
30 Gew.% Paraffin (Schmelzpunkt 45 - 55 °C)
25 Gew.% Polyethylen (Molekulargewicht 8.000 - 10.000)
40 Gew.% Siliconöl (Viskosität 35.000 cSt)
5 Gew.% Antistatikum

150 g der zuvor genannten Avivagemischung wurden in n-Propan, das eine Temperatur von 110 °C und einen Druck von 50 bar aufwies, gelöst. Hiernach wurde das überkritische Propan für drei Minuten durch den Wickelkörper strömen gelassen. Die Strömungsrichtung war wie beim Beispiel 1 von innen nach außen. Das Flottenverhältnis betrug 1:3.

Nach Ablauf der vorstehend genannten Zeit wurde schlagartig innerhalb von 2 Sekunden auf Normaldruck expandiert. Das hierbei entweichende Propangas wurde aufgefangen.

Von der Spule wurden aus der Innenlage, der Mittellage und der Außenlage Muster entnommen. Diese Muster wurden wie im Beispiel 1 extrahiert.

Das Ergebnis der Extraktion ist nachfolgend in Tabelle 3 wiedergegeben.

**Tabelle 3**

| Probennahme | Auflagenhöhe in Gew.% |
|---|---|
| Innenlage | 4,9 |
| Mittellage | 5,0 |
| Außenlage | 5,0 |

Von dem nach Beispiel 2 behandelten Material wurde das Nähverhalten wie in Beispiel 1 bestimmt. Hierbei ergaben sich die folgenden, in Tabelle 4 wiedergegebenen Werte.

**Tabelle 4**

| Probennahme | Anzahl Knopflöcher ohne Fadenbruch | Nahtlänge bis zum Auftreten eines Fadenbruches bei 7.000 Stichen/min |
|---|---|---|
| Innenlage | 210 ± 2 | nach 1.500 Meter kein Fadenbruch, Versuch abgebrochen |
| Mittellage | 209 ± 2 | nach 1.500 Meter kein Fadenbruch, Versuch abgebrochen |
| Außenlage | 209 ± 2 | nach 1.500 Meter kein Fadenbruch, Versuch abgebrochen |

Die vorstehend in den Tabellen 2 und 4 wiedergegebenen Meßergebnisse stellen Mittelwerte aus 50 Messungen dar. Hiernach ist eindeutig zu erkennen, daß das gemäß Ausführungsbeispiel 2 behandelte Nähgarn deutlich im Nähverhalten dem Nähgarn überlegen ist, das nach Ausführungsbeispiel 1 ausgerüstet wurde.

Anfärbeversuche mit einem paraffinmarkierenden Farbstoff (Sudanrot) belegten, daß das nach Ausführungsbeispiel 2 avivierte Nähgarn eine wesentlich bessere und gleichmäßigere Verteilung der Avivage auf der Oberfläche aufwies als das Nähgarn, das standardgemäß aus wäßrigem System ausgerüstet wurde (Ausführungsbeispiel 1).

Bei Umspulversuchen unter Praxisbedingungen konnte festgestellt werden, daß das Nähgarn gemäß Ausführungsbeispiel 2 keinerlei Abrieb an Fadenumlenkorganen verursachte, während bei dem im wäßrigen System ausgerüsteten Nähgarn (Ausführungsbeispiel 1) entsprechende Ablagerungen auftraten.

## Patentansprüche

1. Verfahren zum Auftragen einer Substanz auf ein textiles Substrat, bei dem man ein die Substanz aufweisendes überkritisches Fluid mit dem textilen Substrat in Kontakt bringt und dort durch eine Temperaturabsenkung, Druckabsenkung und/oder eine Volumenvergrößerung abscheidet, dadurch gekennzeichnet, daß man als Substanz mindestens eine Avivage auf ein als ein Nähgarn ausgebildetes textiles Substrat aufträgt, daß man das Nähgarn als Haufwerk, insbesondere als Wickelkörper, aufmacht, daß man das Haufwerk bzw. den Wickelkörper mit dem die Avivage aufweisenden Fluid zwischen 30 Sekunden und 20 Minuten durch-bzw. anströmt und daß man hiernach die Temperaturabsenkung, Druckabsenkung und/oder die Volumenvergrößerung durchführt.

2. Verfahren nach Anspruch 1, dadurch gekennzeichnet, daß man die Avivage in dem überkritischen Fluid löst, daß man die Lösung durch das Haufwerk bzw. den Wickelkörper strömen läßt und daß man hiernach den Druck des Fluids absenkt.

3. Verfahren nach Anspruch 1 oder 2, dadurch gekennzeichnet, daß man den Druck schlagartig absenkt.

4. Verfahren nach einem der vorangehenden Ansprüche, dadurch gekennzeichnet, daß man zwischen 2 Minuten und 10 Minuten das Haufwerk bzw. den Wickelkörper durch- bzw. anströmt.

5. Verfahren nach einem der vorangehenden Ansprüche, dadurch gekennzeichnet, daß man die Avivage auf das Nähgarn bei einer Fluidtemperatur zwischen 10 °C und 290 °C, vorzugsweise zwischen 28 °C und 180 °C, aufträgt.

6. Verfahren nach einem der vorangehenden Ansprüche, dadurch gekennzeichnet, daß man die Avivage auf das Nähgarn bei einem Fluiddruck zwischen 20 bar und 280 bar aufträgt.

7. Verfahren nach einem der vorangehenden Ansprüche, dadurch gekennzeichnet, daß man als überkritische Fluid Alkane, insbesondere Ethan, Propan, Butan und/oder Pentan, Stickstoffoxid, Trichlorfluormethan und/oder Kohlendioxid jeweils allein oder in Mischung einsetzt.

8. Verfahren nach einem der vorangehenden Ansprüche, dadurch gekennzeichnet, daß man dem Fluid einen Moderator zusetzt.

9. Verfahren nach einem der vorangehenden Ansprüche, dadurch gekennzeichnet, daß man als Avivage eine solche Avivage einsetzt, die Öle, Fette, Wachse, Polyalkylene, vorzugsweise Polyethylen, und/oder siliciumorganische Verbindungen enthält.

10. Verfahren nach einem der vorangehenden Ansprüche, dadurch gekennzeichnet, daß man die Avivage und/oder einen Bestandteil der Avivage schichtweise auf das Nähgarn aufträgt.

11. Verfahren nach Anspruch 10, dadurch gekennzeichnet, daß man die Avivage und/oder einen Bestandteil der Avivage in einem ersten Schritt bei einem vorgegebenen Druck und/oder einer vorgegebenen Temperatur in einem ersten Fluid löst und mit diesem Fluid im überkritischen Zustand das Haufwerk bzw. den Wickelkörper durchströmt, daß man hiernach den Druck und/oder die Temperatur des ersten Fluids ändert und so eine Schicht der Avivage bzw. des Avivagebestandteils auf dem Nähgarn erzeugt, und daß man danach in einem zweiten Schritt eine weitere Avivage und/oder einen weiteren Avivagebestandteil in dem ersten und/oder einem anderen Fluid löst und damit im überkritischen Zustand das Haufwerk bzw. den Wickelkörper durchströmt und hiernach den Druck und/oder die Temperatur des Fluids ändert und somit auf die erste Schicht der Avivage bzw. des Avivagebestandteils eine zweite Schicht der weiteren Avivage bzw. des weiteren Avivagebestandteils erzeugt.

12. Verfahren nach Anspruch 11, dadurch gekennzeichnet, daß man auf das Nähgarn zwei bis sechs Schichten der Avivage bzw. des Avivagebestandteils aufbringt.

13. Verfahren nach einem der vorangehenden Ansprüche, dadurch gekennzeichnet, daß man vor dem Aufbringen der Avivage ein Fadenschlußmittel in dem Fluid aufnimmt, daß man damit im überkritischen Zustand das Haufwerk bzw. den Wickelkörper durch- und/oder anströmt und daß man hiernach eine Temperaturabsenkung, Druckabsenkung und/oder Volumenvergrößerung durchführt.

14. Verfahren nach Anspruch 13, dadurch gekennzeichnet, daß man als Fadenschlußmittel ein Fadenschlußmittel auf der Basis einer organischen polymeren Verbindung auswählt.

15. Verfahren nach Anspruch 14, dadurch gekennzeichnet, daß man als organische polymere Verbindung eine Verbindung auf der Basis eines Polyalkylens, eines Polyacrylates und/oder eines Polyvinylalkohols verwendet.

16. Verfahren nach einem der vorangehenden Ansprüche, dadurch gekennzeichnet, daß man die Avivage auf das Nähgarn in einer Konzentration zwischen 0,5 Gew.% und 15 Gew.%, bezogen auf die Masse des Nähgarnes, aufbringt.

17. Verfahren nach einem der Ansprüche 13 bis 16, dadurch gekennzeichnet, daß man das Fadenschlußmittel in einer Konzentration zwischen 0,5 Gew.% und 10 Gew.%, bezogen auf die Masse des Nähgarnes, aufträgt.

18. Verfahren nach einem der vorangehenden Ansprüche, dadurch gekennzeichnet, daß man das Verfahren bei einem Flottenverhältnis zwischen 1:1 bis 1:20, vorzugsweise bei einem Flottenverhältnis zwischen 1:2 bis 1:5, durchführt.

19. Verfahren nach einem der vorangehenden Ansprüche, dadurch gekennzeichnet, daß man als Nähgarn ein solches Nähgarn auswählt, das aus Synthesefasern, insbesondere Polyamid6-, Polyamid6.6-, Polyester- und/oder aromatischen Polyamidfasern, besteht.

20. Verfahren nach einem der vorangehenden Ansprüche, dadurch gekennzeichnet, daß man als Nähgarn ein solches Nähgarn auswählt, das aus Faser- und/oder Filamentgarnen aufgebaut ist und einen Gesamttiter zwischen 100 dtex und 3.600 dtex aufweist.

21. Verfahren nach einem der vorangehenden Ansprüche, dadurch gekennzeichnet, daß das Nähgarn ein Nähzwirn, ein Coregarn, ein umsponnenes Nähgarn oder ein luftverwirbeltes Nähgarn ist.

## Claims

1. A method for the application of a substance onto a textile substrate, whereby a supercritical fluid containing a substance gets in contact with the textile substrate and is removed then by a reduction in temperature, a reduction in pressure and/or a volume increase, characterized in that at least one lubricant as substance is applied on the textile substrate being a sewing thread, that the sewing thread is prepared as a heap of yarn, preferably as wound package, that the heap of yarn respectively the wound package is perfused respectively is superfused with the lubricant-containing fluid between 30 seconds and 20 minutes, and that hereafter the reduction in temperature, the reduction in pressure and/or the volume increase are carried out.

2. The method according to claim 1, characterized in that the lubricant is dissolved in the supercritical fluid, that the heap of yarn respectively the wound package is perfused with the solution and that hereafter the pressure of the fluid is reduced.

3. The method according to claim 1 or 2, characterized in that the pressure is reduced abruptly.

4. The method according to one of the preceding claims, characterized in that the heap of yarn respectively the wound package is superfused respectively perfused for a period between 2 minutes and 10 minutes.

5. The method according to one of the preceding claims, characterized in that the lubricant is applied onto the sewing thread at a fluid temperature between 10 °C and 290 °C, preferably between 28 °C and 180 °C.

6. The method according to one of the preceding claims, characterized in that the lubricant is applied onto the sewing thread at a fluid pressure between 20 bar and 280 bar.

7. The method according to one of the preceding claims, characterized in that the supercritical fluid is chosen from the group consisting of alkanes, preferably ethane, propane, butane and/or pentane, nitrogen oxide, trichlorofluoromethane and/or carbon dioxide alone or in combination.

8. The method according to one of the preceding claims, characterized in that a moderator is added to the lubricant.

9. The method according to one of the preceding claims, characterized in that such a lubricant is used as lubricant, which contains oils, fats, waxes, polyalkylenes, preferably polyethylene, and/or silico-organic compounds.

10. The method according to one of the preceding claims, characterized in that the lubricant and/or a component of the lubricant is applied on the sewing thread layer by layer.

11. The method according to claim 10, characterized in that in a first step the lubricant and/or a component of the lubricant is dissolved at a predetermined pressure and/or a predetermined temperature in a first fluid, that the heap of yarn respectively the wound package is perfused with this supercritical fluid, that thereafter the pressure and/or the temperature of the first fluid is changed thereby a coating consisting of the lubricant and/or the component of the lubricant is produced on a sewing thread, that thereafter in a second step another lubricant and/or a further lubricant component is dissolved in the same or another fluid, that the heap of yarn respectively the wound package is perfused with this solution in supercritical state, and that thereafter the pressure and/or the temperature of this fluid is changed and thereby a second layer of this other lubricant and/or this further component of the lubricant is produced on top of the first layer of the lubricant and/or the lubricant component.

12. The method according to claim 11, characterized in that the sewing thread is covered with two to six layers of lubricant or the lubricant component.

13. The method according to one of the preceding claims, characterized in that before the application of the lubricant a covering preparation is taken up in the fluid, that the heap of yarn respectively the wound package is perfused and/or superfused with this fluid in supercritical state and that hereafter a reduction in temperature, a reduction in pressure and/or a volume increase is performed.

14. The method according to claim 13, characterized in that the covering preparation based on organic polymeric compounds is chosen.

15. The method according to claim 14, characterized in that a compound on the basis of a polyalkylene, a polyacrylate and/or a polyvinylalcohol is chosen as the organic polymeric compound.

16. The method according to one of the preceding claims, characterized in that the lubricant is applied on the sewing thread at a concentration of 0,5 % to 15 % by weight, relative to the mass of the sewing thread.

17. The method according to claim 13 to 16, characterized in that the covering preparation is applied at a concentration of 0,5 % to 10 % by weight, relative to the mass of the sewing thread.

18. The method according to one of the preceding claims, characterized in that the method is performed at a bath ratio of between 1:1 to 1:20, preferably at a bath ratio between 1:2 and 1:5.

19. The method according to one of the preceding claims, characterized in that the sewing thread is chosen from the group consisting of synthetic fibres, preferably polyamide6-, polyamide6.6-, polyester- and/or aromat:ic polyamide fibres.

20. The method according to one of the preceding claims, characterized in that the sewing thread is chosen from the group of sewing threads which are composed of spun yarns and/or filament yarns having a total titre between 100 dtex and 3600 dtex.

21. The method according to one of the preceding claims, characterized in that the sewing thread is a plied yarn, a core yarn, a spun-over yarn or an air-intermingled yarn.

## Revendications

1. Procédé pour l'application d'une substance sur un support textile, dans lequel on met en contact avec le support textile un fluide hypercritique présentant la substance, et qu'on l'y dépose par une diminution de température, une diminution de pression et/ou un agrandissement de volume, caractérisé en ce que l'on applique comme substance au moins un avivage sur un support textile configuré comme fil à coudre, en ce que l'on prépare le fil à coudre sous la forme d'un produit brut, en particulier sous la forme d'un corps bobiné, en ce que l'on fait traverser ou asperger pendant 30 secondes à 20 minutes le produit brut, en particulier le corps bobiné, par le fluide présentant l'avivage, et en ce que l'on effectue ensuite l'abaissement de température, l'abaissement de pression et/ou l'augmentation de volume.

2. Procédé selon la revendication 1, caractérisé en ce que l'on solubilise l'avivage dans un fluide hypercritique, en ce que l'on fait s'écouler la solution à travers le produit brut ou le corps bobiné, et en ce que l'on abaisse ensuite la pression du fluide.

3. Procédé selon la revendication 1 ou 2, caractérisé en ce que l'on abaisse la pression de manière brusque.

4. Procédé selon l'une quelconque des revendications précédentes, caractérisé en ce que l'on fait traverser ou asperger le produit brut ou le corps bobiné pendant 2 minutes à 10 minutes.

5. Procédé selon l'une quelconque des revendications précédentes, caractérisé en ce que l'on applique l'avivage sur le fil à coudre à une température de fluide d'entre 10°C et 290°C, de préférence d'entre 28°C et 180°C.

6. Procédé selon l'une quelconque des revendications précédentes, caractérisé en ce que l'on applique l'avivage sur le fil à coudre à une pression de fluide d'entre 20 bars et 280 bars.

7. Procédé selon l'une quelconque des revendications précédentes, caractérisé en ce que l'on utilise comme fluide hypercritique des alcanes, en particulier de l'éthane, du propane, du butane et/ou du pentane, de l'oxyde d'azote, du trichlorofluorométhane et/ou du dioxyde de carbone, chaque fois seul ou en mélange.

8. Procédé selon l'une quelconque des revendications précédentes, caractérisé en ce que l'on ajoute un modérateur au fluide.

9. Procédé selon l'une quelconque des revendications précédentes, caractérisé en ce que l'on utilise comme avivage un avivage qui contient des huiles, des graisses, des cires, des polyalkylènes, de préférence du polyéthylène et/ou des composés organiques du silicium.

10. Procédé selon l'une quelconque des revendications précédentes, caractérisé en ce que l'on applique l'avivage et/ou un composant de l'avivage par couche sur le fil à coudre.

11. Procédé selon la revendication 10, caractérisé en ce que dans une première étape, on solubilise l'avivage et/ou un composant de l'avivage dans un premier fluide, à une pression prédéterminée et/ou une température prédéterminée, et que l'on fait traverser le produit brut ou le corps bobiné par ce fluide à l'état hypercritique, en ce qu'ensuite on modifie la pression et/ou la température du premier fluide, et qu'on crée ainsi une couche de l'avivage ou du composant de l'avivage sur le fil à coudre, et en ce qu'ensuite, dans une seconde étape, on solubilise un autre avivage et/ou un autre composant d'avivage dans le premier et/ou dans un autre fluide, et qu'on le fait traverser le produit brut ou le corps bobiné à l'état hypercritique, et qu'ensuite on modifie la pression et/ou la température du fluide et qu'on crée ainsi sur la première couche de l'avivage ou du composant d'avivage une seconde couche de l'autre avivage ou de l'autre composant d'avivage.

12. Procédé selon la revendication 11, caractérisé en ce que l'on dépose sur le fil à coudre de deux à six couches de l'avivage ou du composant d'avivage.

13. Procédé selon l'une quelconque des revendications précédentes, caractérisé en ce qu'avant l'apport de l'avivage, on reprend un agent de fermeture des fibres dans le fluide, en ce que l'on fait traverser et/ou asperger le produit brut ou le corps bobiné par ce fluide à l'état hypercritique, et en ce qu'on effectue ensuite une diminution de température, une diminution de pression et/ou une augmentation de volume.

14. Procédé selon la revendication 13, caractérisé en ce que l'on sélectionne comme agent de fermeture des fibres un agent de fermeture des fibres à base d'un composé organique polymérique.

15. Procédé selon la revendication 14, caractérisé en ce que l'on utilise comme composé organique polymérique un composé à base d'un polyalkylène, d'un polyacrylate et/ou d'un alcool polyvinylique.

16. Procédé selon l'une quelconque des revendications précédentes, caractérisé en ce que l'on dépose l'avivage sur le fil à coudre à une concentration d'entre 0,5% en poids et 15% en poids, calculés sur la masse du fil à coudre.

17. Procédé selon l'une quelconque des revendications 13 à 16, caractérisé en ce que l'on applique l'agent de fermeture des fibres à une concentration d'entre 0,5% en poids et 10% en poids calculés sur la masse du fil à coudre.

18. Procédé selon l'une quelconque des revendications précédentes, caractérisé en ce que l'on réalise le procédé à un rapport de bain de 1:1 à 1:20, et de préférence à un rapport de bain de 1:2 à 1:5.

19. Procédé selon l'une quelconque des revendications précédentes, caractérisé en ce que l'on sélectionne comme fil à coudre un fil à coudre qui est constitué de fibres synthétiques, en particulier de fibres de polyamide 6, de polyamide 6.6, de polyester et/ou de polyamide aromatique.

20. Procédé selon l'une quelconque des revendications précédentes, caractérisé en ce que l'on sélectionne comme fil à coudre un fil à coudre qui est constitué de fils de fibres ou de filaments, et qui présente un titre total de 100 dtex à 3600 dtex.

21. Procédé selon l'une quelconque des revendications précédentes, caractérisé en ce que le fil à coudre retordu, un fil à âme, un fil à coudre guipé ou un fil à coudre tourbillonné à l'air.
